# EUROPÄISCHE PATENTSCHRIFT

(11) **EP 0 065 322 B1**
(45) Veröffentlichungstag und Bekanntmachung des Hinweises auf die Patenterteilung: **27.12.1984**
(21) Anmeldenummer: 82200368.7
(22) Anmeldetag: 25.03.1982
(51) Int. Cl.: C22C 9/01, C22C 9/02

(54) **Goldfarbener Münzwerkstoff**
Gold coloured alloy for coins
Matériau de couleur d'or pour monnayage

(30) Priorität: 23.04.1981 DE 3116125
(43) Veröffentlichungstag der Anmeldung: 24.11.1982
(73) Patentinhaber: VEREINIGTE DEUTSCHE METALLWERKE AG, D-6000 Frankfurt am Main 50 (DE)
(72) Erfinder: Prinz, Bruno, Dr., D-6370 Oberursel 5 (DE); Rockel, Manfred B., Dr., D-6382 Friedrichsdorf 3 (DE); Rudolph, Günther, Dr., D-6451 Neuberg 1 (DE); Heubner, Ulrich, Dr., D-5980 Werdohl (DE); Zoebe, Hugo, D-5990 Altena (DE)
(74) Vertreter: Rieger, Harald, Dr.

## Beschreibung

Die Erfindung bezieht sich auf die Verwendung einer Kupferbasislegierung mit 1 bis 7% Zinn und 1 bis 7% Aluminium, wobei jedoch die Summe der Prozentgehalte an Aluminium und Zinn 10% nicht übersteigt, Rest-Kupfer einschliesslich unvermeidlicher, herstellungsbedingter Verunreinigungen als Werkstoff zur Herstellung von Münzen od. dgl., die einen goldenden Farbton und eine hohe Anlaufbeständigkeit aufweisen müssen.

Wegen der seit Jahren anhaltenden, weltweit mehr oder weniger starken Inflationstendenz und der erheblichen Zunahme der Geschäfte über Waren- und Dienstleistungsautomaten, ist ein Bedarf an höherwertigen Münzen entstanden. So wird beispielsweise in Deutschland schon einige Zeit die Einführung eines 10-DM-Stückes erwogen. Für höherwertige Münzen kommt in den meisten bestehenden Münzsystemen eine Unterscheidung von den vorhandenen höchsten Münzwerten durch entsprechende Vergrösserung der Münzstücke nicht in Betracht. Das höhere Gewicht und das grössere Volumen würden nicht nur die Handhabung im Wortsinne erschweren, sondern auch mit einem erheblichen Metallbedarf verbunden sein, wobei zu berücksichtigen ist, dass bei steigenden Preisen für die für Münzen geeigneten Metalle die Spanne zwischen Metallwert und Prägewert immer kleiner wird.

Die Münzbehörden erwägen daher, bei neuen, höherwertigen Münzen auf kleinere Stücke überzugehen und diese von den vorhandenen höchstwertigen Münzen des Systems durch eine andere Münzfarbe zu unterscheiden. Hierfür eignen sich insbesondere Goldfarbtöne, weil damit bestimmte Wertvorstellungen verbunden werden und die meisten, im Umlauf befindlichen Münzen - jedenfalls die höherwertigen - silberne Farbtöne aufweisen.

Münzwerkstoffe mit goldähnlichen Farbtönen sind bekannt und teilweise auch schon benutzt worden. Dabei handelt es sich fast ausnahmslos um Kupferbasislegierungen, die z.B. mit 25% Zink, mit 20% Zink und 1 % Nickel, mit 5 bis 6% Aluminium und 2% Nickel oder mit 2% Aluminium und 6% Nickel legiert sind. Alle diese Werkstoffe haben jedoch den Nachteil, dass sie im Gebrauch verhältnismässig rasch ihr ursprünglich brillantes Aussehen verlieren und einen matten und mehr ins Bräunliche gehenden Farbton annehmen. Dieser Nachteil wird im Falle von Münzen mit geringem Wert in Kauf genommen. Für höherwertige Münzen ist eine derartige, sich bei Gebrauch alsbald einstellende Verfärbung nicht akzeptabel. Deshalb hat man auch bisher für höherwertige Münzen silberfarbene Werkstoffe, vorzugsweise Nickel oder Legierungen mit einem verhältnismässig hohen Nickelanteil, verwendet.

Es besteht somit die Aufgabe, einen goldfarbenen Werkstoff für die Herstellung von Münzen od. dgl. vorzuschlagen, der sich einerseits durch Giessen, Walzen und Prägen gut zu Münzen verarbeiten lässt und andererseits den ursprünglich vorhandenen goldenden Farbton möglichst lange beibehält, d.h., der eine hohe Anlaufbeständigkeit aufweist.

Überraschenderweise hat sich herausgestellt, dass diese Aufgabe gelöst werden kann, wenn als Werkstoff zur Herstellung von Münzen od. dgl. eine Kupferbasislegierung mit 1 bis 7% Zinn und 1 bis 7% Aluminium, wobei jedoch die Summe der Prozentgehalte an Aluminium und Zinn 10% nicht übersteigt, Rest-Kupfer einschliesslich unvermeidlicher, herstellungsbedingter Verunreinigungen verwendet werden. Die Summe der Prozentgehalte an Zinn und Aluminium übersteigt zweckmässigerweise nicht 9%. Besonders geeignet ist eine Kupferlegierung mit 5 bis 7% Sn und 1 bis 3% AI. Ferner kann für den erfindungsgemässen Zweck eine Kupferlegierung mit 2,5 bis 3,5% Sn und 1,5 bis 5,5% AI verwendet werden.

Zur Prüfung der Anlaufbeständigkeit wurden gestanzte Münzrohlinge aus der erfindungsgemäss zu verwendenden Kupferbasislegierung (Probe 5:6% Sn, 2% AI; Probe 6: 5% Al, 3% Sn; Probe 7:2% Al, 3% Sn) mit oder ohne Prägung zunächst folgender Vorbehandlung unterzogen: blankbeizen, in Wasser spüien, mit einem Glättmittel behandeln, ohne abspülen in Reisschrot trocknen, ggf. prägen ohne weiteres Schmiermittel.

Diese Vorbehandlung war erforderlich, um die geprägten oder ungeprägten Müzrohlinge in dem Zustand auf Anlaufbeständigkeit prüfen zu können, in dem sie auch in der Praxis vorliegen. Um evtl. Fingerabdrücke vor Beginn des Anlauftestes zu entfernen, wurden die Münzrohlinge ausserdem noch entfettet.

Als Prüfmedien wurden Atmosphären verschiedener Aggressivität verwendet, und zwar:

Die Prüfdauer betrug 20 d. Danach wurden die Proben entnommen und einzeln und getrennt für jedes Prüfmedium visuell nach einem Punktsystem mit den Noten 1 bis 5 beurteilt, wobei 1 sehr gute Anlaufbeständigkeit und 5 sehr schlechte Anlaufbeständigkeit mit stark angelaufener Oberfläche bedeuten.

I n gleicher Weise wurden Münzrohlinge aus den bereits genannten, einschlägig verwendeten Kupferbasislegierungen (Proben 1 bis 4) vorbehandelt und getestet. Die Ergebnisse sind in Tabelle 1 zusammengefasst:
(Tabelle auf der nächsten Seite)

Während die Proben 1 bis 4 in der Summe eine Bewertung zwischen 19 und 24 aufweisen, liegt die Probe 5 aus der erfindungsgemäss zu verwendenden Kupferbasislegierung mit einem Summenwert von 15 deutlich niedriger. Diese ist daher unter dem Gesichtspunkt der Anlaufbeständigkeit al-

len bisher als Münzwerkstoff verwendeten Kupferbasislegierungen eindeutig überlegen. Das gilt auch für die Proben 6 und 7, die in der Anlaufbeständigkeit zwar etwas schlechter sind, wegen des auf die Hälfte herabgesetzten Sn-Gehaltes aber wirtschaftlich interessanter sind und andere Oberflächenfarben ermöglichen.

Die Goldfarbtöne wurden durch Bestimmung von Farbmasszahlen nach DIN 5033 und Masszahlen nach dem Farbsystem DIN 6164 aus dem spektralen Reflexionsgrad ermittelt. Der Buntton T, die Sättigungsstufe S und die Dunkelstufe D in Form des Farbzeichens (T: S: D) als Masszahl nach dem Farbsystem DIN 6164 für die untersuchten Kupferlegierungen sind in Tabelle 2 zusammengestellt:

In Fig. 1, einem Ausschnitt aus dem DIN-6164-Farbdreieck, sind die DIN-Goldfarben Δ, die goldähnlichen Farbtöne der obengenannten Münzlegierungen auf Kupferbasis (Proben 1 bis 4=X) und der Goldfarbton der erfindungsgemässen Legierung (Proben 5 bis 7=8) eingetragen.

Man erkennt, dass die Proben 5 und 7 fast die gleiche Farbsättigung wie die bekannte Münzlegierung CuA16Ni2 aufweisen, dass sie im Farbton aber näher am Rose-Gold liegt, was den Eindruck ei nes wärmeren Goldtones vermittelt, der für Münzen bevorzugt wird. Die Probe 6 liegt zwar mehr im hellgelben Bereich, ist im Hinblick auf ihre gute Anlaufbeständigkeit aber immer noch wesentlich besser als Münzwerkstoff geeignet als die Vergleichswerkstoffe.

## Patentansprüche

1. Verwendung einer Kupferbasislegierung mit 1 bis 7% Zinn und 1 bis 7% Aluminium, wobei jedoch die Summe der Prozentgehalte an Aluminium und Zinn 10% nicht übersteigt, Rest-Kupfer einschliesslich unvermeidlicher, herstellungsbedingter Verunreinigungen als Werkstoff zur Herstellung von Münzen od. dgl., die einen goldenden Farbton und eine hohe Anlaufbeständigkeit aufweisen müssen.

2. Verwendung einer Kupferlegierung nach Anspruch 1 mit der Massgabe, dass die Summe der Prozentgehalte an Zinn und Aluminium 9% nicht übersteigt.

3. Verwendung einer Kupferlegierung nach Anspruch 1 mit der Massgabe, dass sie 5 bis 7% Sn und 1 bis 3% AI enthält.

4. VerwendungeinerKupferlegierungnachAnspruch 1 mit der Massgabe, dass sie 2,5 bis 3,5% Sn und 1,5 bis 5,5% AI enthält.

## Claims

1. The use of a copper-base alloy containing 1 to 7% tin and 1 to 7% aluminum and containing aluminum and tin in a total not in excess of 10%, balance copper and inevitable impurities due to the manufacture, as a material for use in the making of coins or the like which are required to have a golden color and a high resistance to tarnishing.

2. The use of a copper alloy according to Claim 1, wherein the contents of tin and aluminum have a total not in excess of 9%.

3. The use of a copper alloy according to Claim 1, which contains 5 to 7% Sn and 1 to 3% Al.

4. The use of a copper alloy according to Claim 1, which contains 2.5 to 3.5% Sn and 1.5 to 5.5% Al.

## Revendications

1. Utilisation d'un alliage à base de cuivre comprenant de 1 à 7% d'étain et de 1 à 7% d'aluminium, la somme des teneurs en pourcentage d'aluminium et d'étain ne dépassant pas 10%, le reste étant du cuivre, y compris les impuretés inévitables dues à la fabrication, à titre de matériau pour la fabrication de pièces de monnaie ou d'objets semblables, qui doivent présenter une nuance de couleur d'or et une bonne résistance au ternissement.

2. Utilisation d'un alliage de cuivre suivant la revendication 1, dans lequel la somme des teneurs en pourcentage d'étain et d'aluminium ne dépasse pas 9%.

3. Utilisation d'un alliage de cuivre suivant la revendication 1, qui contient de 5 à 7% de Sn et de 1 à 3% d'Al.

4. Utilisation d'un alliage de cuivre suivant la revendication 1, qui contient de 2,5 à 3,5% de Sn et de 1,5 à 5,5% d'Al.
